# FASCICULE DE BREVET EUROPEEN

(11) **EP 3 002 637 B1**
(45) Date de publication et mention de la délivrance du brevet: **28.11.2018**
(21) Numéro de dépôt: 15187489.8
(22) Date de dépôt: 29.09.2015
(51) Int. Cl.: G04B 13/02, G04B 15/14, G04B 17/32, G04B 31/004

(54) **SYSTÈME HORLOGER AVEC DES PROPRIÉTÉS TRIBOLOGIQUES AMÉLIORÉES**
UHRENSYSTEM MIT VERBESSERTEN TRIBOLOGISCHEN EIGENSCHAFTEN
CLOCK SYSTEM WITH IMPROVED TRIBOLOGICAL PROPERTIES

(30) Priorité: 29.09.2014 CH 14772014
(43) Date de publication de la demande: 06.04.2016
(73) Titulaire: Richemont International S.A., 1752 Villars-sur-Glâne (CH)
(72) Inventeur: Fiaccabrino, Jean-Charles, 1421 Grandevent (CH); Landreau, Xavier, 2300 La Chaux-de-Fonds (CH)
(74) Mandataire: P&TS SA (AG, Ltd.)

(56) Documents cités:
- EP-A1- 2 453 038
- EP-A1- 2 631 721
- WO-A1-2013/011032
- CH-A1- 699 110
- CH-A2- 702 799
- JP-A- S 528 857
- JP-A- 2001 254 193
- JP-A- 2005 290 429
- SCHADE A ET AL: "Tribological behaviour of <100> and <111> fibre textured CVD diamond films under dry planar sliding contact", DIAMOND AND RELATED MATERIALS, ELSEVIER SCIENCE PUBLISHERS, AMSTERDAM, NL, vol. 15, no. 10, 6 mars 2006 (2006-03-06), pages 1682-1688, XP028000726, ISSN: 0925-9635, DOI: 10.1016/J.DIAMOND.2006.02.008 [extrait le 2006-10-01]
- SHUJI KIYOHARA ET AL: "Microfabrication of diamond films by localized electron beam chemical vapour deposition", SEMICONDUCTOR SCIENCE AND TECHNOLOGY, IOP PUBLISHING LTD, GB, vol. 17, no. 10, 19 septembre 2002 (2002-09-19), pages 1096-1100, XP002632082, ISSN: 0268-1242, DOI: 10.1088/0268-1242/17/10/311 [extrait le 2002-09-19]

## Description

### Domaine technique

La présente invention concerne un système horloger dans lequel a lieu un contact entre deux composants impliquant un glissement avec ou sans choc. Par exemple, l'invention concerne un échappement comprenant une roue d'échappement coopérant mécaniquement avec des levées d'une ancre dans lequel une première zone fonctionnelle vient en contact de frottement avec une seconde zone fonctionnelle.

### Etat de la technique

Les systèmes d'échappement sont difficiles à mettre au point car ils sont le compromis entre une inertie la plus faible possible et les meilleures propriétés tribologiques possibles, en particulier des levées et de la fourchette de l'ancre. La maitrise de la lubrification et la stabilité des huiles dans le temps sont des conditions essentielles au fonctionnement durable du système. Ainsi, il est difficile d'éviter les collements entre les différents éléments de l'échappement en raison de mauvaises conditions de lubrification, soit liées à la quantité et/ou à la dégradation du lubrifiant. Les mêmes difficultés peuvent affecter d'autres systèmes horlogers dans lequel a lieu un contact entre deux composants impliquant un glissement, comme par exemple la cheville de plateau et la fourchette de l'ancre, une came et un puiseur, un cliquet et une roue dentée, un sautoir et un disque, ou d'autres systèmes horlogers comprenant des bascules ou des leviers pivotants.

Le comportement tribologique des surfaces en contact de frottement entre les dents de la roue d'échappement et les levées de l'ancre peut être amélioré par l'ajout d'un revêtement extérieur. Par exemple, le document CH702799 décrit un système d'échappement dans lequel la roue d'échappement et l'ancre sont fabriqués en silicium partiellement revêtu d'une couche de type DLC.

Le document EP2631721 décrit un système d'échappement dans lequel une portion de l'ancre et de la roue d'échappement, fabriqués en titane, est revêtue d'une couche de diamant afin d'améliorer les propriétés tribologiques.

### Bref résumé de l'invention

L'invention porte sur un procédé de fabrication d'un système horloger dans lequel la topographie de la surface d'au moins une première zone fonctionnelle d'un premier composant et/ou la topographie de la surface d'au moins une seconde zone fonctionnelle d'un deuxième composant est modifiée selon la revendication 1.

L'invention porte également sur l'utilisation de surfaces nanostructurées sur les zones fonctionnelles dans un système horloger dans lequel a lieu un contact (du moins à certains moments lors du fonctionnement du système) entre deux composants impliquant un glissement avec ou sans choc, pour répondre de manière optimale aux différents types de sollicitations tribologiques (chocs, frottement et usure) rencontrées pendant les phases de fonctionnement, tout en s'affranchissant des problématiques liées à l'utilisation d'un lubrifiant liquide. Pour une même surface fonctionnelle, la combinaison de plusieurs typologies de nanostructuration et de matériaux permet de répondre indépendamment et de manière optimale à chacune des sollicitations de la fonction du système.

Dans une forme d'exécution, le système horloger est un échappement dont les zones fonctionnelles se trouvent sur les levées et/ou les dents des roues d'échappement. Dans ce cas, l'invention concerne également un échappement à ancre pour pièce d'horlogerie comportant une roue d'échappement et une ancre munie d'une levée d'entrée et d'une levée de sortie, chacune des levées étant arrangée de manière à coopérer avec des dents de la roue d'échappement; chacune des levées comprenant une première zone fonctionnelle et chacune des dents comprenant une seconde zone fonctionnelle venant en contact de frottement avec la première zone fonctionnelle, lorsque l'une des levées coopère avec l'une des dents; au moins l'une de la première zone fonctionnelle et de la seconde zone fonctionnelle comportant une structuration submicronique contrôlée.

Selon d'autres formes d'exécution, le système horloger peut comprendre:
la cheville de plateau et la fourchette de l'ancre dans un échappement,
une came et un puiseur,
un cliquet et une roue dentée,
un sautoir et un disque, ou
un disque d'embrayage et un ressort
un disque de freinage et un sabot
un autre type de système horloger comprenant une bascule ou un levier pivotant.

Cette solution présente notamment l'avantage par rapport à l'art antérieur d'obtenir un système horloger dans lequel a lieu un contact entre deux composants impliquant un glissement avec ou sans choc, et où les propriétés tribologiques, et donc les performances de fonctionnement, sont améliorées.

### Brève description des figures

Des exemples de mise en oeuvre de l'invention sont indiqués dans la description illustrée par les figures annexées dans lesquelles :
la figure 1 illustre un échappement pour une pièce d'horlogerie, comprenant une ancre et une roue d'échappement;
la figure 2 illustre le mouvement de l'ancre et de la roue d'échappement lors du fonctionnement de l'échappement, pendant une phase de dégagement (figure 2a), une phase d'impulsion (figure 2b), et une phase de chute (figure 2c), selon un mode de réalisation;
la figure 3 montre un détail d'une levée d'entrée de l'ancre et d'une dent de la roue d'échappement pendant la phase de dégagement, selon un mode de réalisation ;
les figures 4a et 4b montrent des surfaces nanostructurées exemplaires pour les zones fonctionnelles des composants d'un système horloger;
les figures 5a et 6b montrent des exemples de typologies de structurations submicronique contrôlées.

### Exemple(s) de mode de réalisation de l'invention

La figure 1 illustre un échappement 1 pour une pièce d'horlogerie. L'échappement 1 comprend notamment un mobile d'échappement, comprenant une roue d'échappement 3 montée solidaire d'un pignon d'échappement 30 pivotant, une ancre 2 montée pivotante sur une tige d'ancre 23, et un plateau 4 chassé sur un axe de balancier 40. L'ancre 2 comporte des bras 21 comprenant des levées 22 et 22'coopérant avec des dents 31 de la roue d'échappement 3.

Dans l'exemple illustré, le plateau 4 comprend un petit plateau 41 muni d'une encoche 42 et un grand plateau 43 muni d'une cheville (non représentée sur la figure 1). A l'extrémité opposée aux bras 21, la baguette 20 comporte un dard 24 et une fourchette 25. Le dard 24 est destiné à coopérer avec le petit plateau 41 afin d'empêcher les déplacements accidentels de la fourchette 25. La fourchette 25 peut être montée à l'aplomb du dard 24 et comprendre deux cornes 26 destinées à entrer en contact avec la cheville de grand plateau 43 afin, suivant la rotation de la cheville, d'entraîner l'ancre 2 en pivotement autour de sa tige 23 selon un mouvement de va-et-vient.

La figure 2 illustre le mouvement de va-et-vient de l'ancre 2 de l'échappement 1 lors de son fonctionnement. En particulier, le mouvement de l'échappement se décompose, lors d'une alternance, en trois phases. La roue d'échappement 3 est d'abord bloquée par la levée d'entrée 22. Une des dents 31 de la roue d'échappement 3 est en contact avec un plan de repos 222 de la levée d'entrée 22.

Dans une phase de dégagement (figure 2a), le plan de repos 222 de la levée glisse sur un plan de repos 312 de la roue 3. La figure 3 montre un détail de la levée d'entrée 22 et d'une dent 31 pendant la phase de dégagement. En particulier, la figure 3a montre le plan de repos 222 de la levée d'entrée 22 glissant le long d'un plan de repos de dent 312.

Dans une phase d'impulsion (figure 2b), un plan d'impulsion 311 de la dent 31 est en contact avec le plan d'impulsion 221 de la levée d'entrée 22. Durant cette phase, le couple de la roue d'échappement 3 (dû à la rotation de la roue d'échappement 3) est transmis à l'ancre 2 par l'intermédiaire de la levée 22. De façon analogue, la levée d'entrée 22 "monte", sous l'effort qui résulte de la rotation de l'ancre 2, pendant que la levée de sortie 22' descend. La figure 3b montre un détail de la levée d'entrée 22 et d'une dent 31 où le plan d'impulsion 221 de la levée d'entrée 22 glisse le long du plan d'impulsion de la dent 311. L'impulsion se termine lorsque le plan d'impulsion 221 de la levée d'entrée 22 n'est plus en contact avec la dent 31. La roue d'échappement 3 est ainsi libérée.

Dans une phase de chute (figure 2c), la dent 31 n'est plus en contact avec la levée d'entrée 22 et la roue d'échappement 3 peut alors tourner. La roue d'échappement 3 tourne jusqu'à ce qu'un plan de repos 312 d'une des dents 31 entre en contact avec le plan de repos 222 de la levée de sortie 22'.

Une première zone fonctionnelle 200 peut comprendre une portion de la levée d'entrée 22 et de sortie 22' qui est en contact de frottement avec l'une des dents 31 de la roue d'échappement 3, lorsque l'échappement 1 est en mouvement. De façon similaire, une seconde zone fonctionnelle 300 peut comprendre une portion de la dent 31 en contact de frottement avec l'une des levée 22, 22' de l'ancre 2, lorsque l'échappement 1 est en mouvement.

Dans un mode de réalisation, au moins l'une de la première zone fonctionnelle 200 et de la seconde zone fonctionnelle 300 comporte une structuration submicronique contrôlée comme illustrée dans les figures 4a et 4b. Par l'expression "structuration submicronique contrôlée" on entend une structuration fabriquée volontairement à la surface de la première et/ou seconde zone fonctionnelle 200, 300 par des moyens de structuration, par exemple par procédés lithographiques, ou autres.

Selon l'invention, la structuration de la surface est spécifiquement contrôlée contrairement aux structures correspondant à la rugosité intrinsèque d'une surface dans son état naturel ou après une étape de fabrication (par exemple la gravure) pour la mise en forme de l'âme du matériau. Pour cela des structures sont formées sur la surface par une étape de mise en forme de la surface qui permet un contrôle de leur géométrie (hauteur, largeur, angle d'inclinaison, forme générale), de leur distribution et de leur densité. Ces structures peuvent avoir différentes polarités vis-vis de la surface, c'est-à-dire qu'elles peuvent être en forme de pilier/colline (polarité positive) ou en forme de trou/vallée (polarité négative).

De préférence, la densité des structures formées sur la surface structurée varient d'entre 15%-80% de la surface, et de manière plus privilégiée entre 20% à 60%. La distribution de ces structures peut être régulière ou irrégulière selon l'application. Les structures formées ont généralement des dimensions dans la plage de 1 à 1000 nm, de préférence entre 10 à 800 nm. Aussi, les bords des structures formées peuvent avoir des formes arrondies ou plus définies.

Selon un exemple, les surfaces sont structurées submicroniquement sous forme de piliers (figure 4a) et/ou de trous (figure 4b) qui ont une largeur de 300 à 600 nm et une hauteur de 200 à 600 nm.

Dans les exemples illustrés dans les figures 2 et 3, la première zone fonctionnelle 200 comporte le plan d'impulsion de levée 221 coopérant avec le plan d'impulsion de dent 311 d'une des dents 31 entre les phases de dégagement et de chute de l'échappement 1.

La première zone fonctionnelle 200 peut également comporter le plan de repos de levée 222 coopérant avec un plan de repos 312 d'une des dents 31 lors d'une phase de dégagement et de chute de l'échappement 1.

De même, la seconde zone fonctionnelle 300 comporte les plans d'impulsion de dent 311 des dents 31 coopérant avec le plan d'impulsion de levée 221, entre les phases de dégagement et de chute de l'échappement 1.

La seconde zone fonctionnelle 300 peut également comporter le plan de repos de dent 312 des dents 31 coopérant avec le plan de repos de levée 222, lors d'une phase de dégagement et de chute de l'échappement 1.

Dans un mode de réalisation, la structuration submicronique contrôlée comporte une typologie sensiblement différente dans le plan d'impulsion de levée 221 que celle dans le plan de repos de levée 222.

Dans un autre mode de réalisation, la première zone fonctionnelle 200 et la seconde zone fonctionnelle 300 comportent une structuration submicronique contrôlée; et la structuration submicronique contrôlée comporte une typologie sensiblement différente dans le plan de repos de dent 312 que celle dans le plan d'impulsion de dent 311.

La structuration submicronique contrôlée sur les zones fonctionnelles des levées 22, 22' et/ou des dents 31 permet de répondre de manière optimale aux différents types de sollicitations tribologiques (chocs, frottement et usure) rencontrées pendant les phases de l'échappement (dégagement, impulsion, chute).

La combinaison de plusieurs typologies sur la première et/ou seconde zone fonctionnelle 200, 300 permet de répondre indépendamment et de manière optimale à chacune des sollicitations de la fonction de l'échappement. Par exemple, dans le cas de la phase de dégagement et de chute, l'usure liée aux chocs entre le plan de repos 312 de chacune des dents 31 de la roue d'échappement 3 et le plan de repos 222 de chacune des levées 22 peut être minimisée par un choix de la typologie de la structuration submicronique contrôlée.

Toujours dans la phase de dégagement, la résistance aux chocs peut également être contrôlé par le choix des matériaux selon des indicateurs de performance tel que K_{1c}³/ (E² (1-2)v³) où K_{1c} désigne la ténacité du matériau, v son coefficient de Poisson et E son module de Young, par la limite de résistance à la rupture Rₘ. Plusieurs matériaux céramiques, appartenant par exemple aux familles des carbures ou des nitrures tels que WC, BN, SiC, ou encore MgO, ZrO dopé Y ou Mg et Sialon (Si₃Al₃O₃N₅) présentant des valeurs de Rm supérieures à 200 MPa associés à des indicateurs de performance supérieurs à 0.01 [Pa.m^{3/2}] sont par exemple adaptés à ce type de contact. Le choix de la typologie de la structuration submicronique de surface et en volume du matériau peut être fait de manière à absorber l'énergie du choc sans causer de dommage aux zones d'impact et zones adjacentes.

Dans le cas de la phase d'impulsion, les aspects définis pour la phase de dégagement restent valables pour la phase d'impulsion. A ces critères s'ajoutent de nouveaux indices de performance quantifiant le niveau de résistance à l'usure par chargement et frottements tangentiels, tel que le ratio H³/E² où H est la dureté du matériau, le ratio Re³/E² où Rₑ est la limite élastique, de même que par la typologie de la structuration.

Selon que l'on se situe dans la zone de choc de la surface 200, 300 ou dans sa zone de glissement, la typologie de la structuration submicronique contrôlée, et/ou le matériau, pourront être variés afin de s'adapter au changement de sollicitations mécaniques. Les caractéristiques dimensionnelles de la typologie de la structuration submicronique contrôlée telles que décrites ci-dessus pour la phase de dégagement s'applique également pour la phase d'impulsion.

Le choix de la typologie de la structuration submicronique contrôlée et du matériau est guidé par l'obtention, pour la première et seconde zone fonctionnelle 200, 300, d'un coefficient de frottement faible et constant, des propriétés antiadhésives, d'un taux d'usure maitrisé à l'aide d'un flux de troisième corps adéquat contrôlé par le piégeages des débris et leur accumulation dans des zones concaves adjacentes de la structuration submicronique contrôlée, de l'absence de phénomène « stick and slip » lié à une réduction de la différence entre les coefficients de frottement statiques et dynamiques dans les conditions du contact.

Toutes ou parties des propriétés tribologiques décrites ci-dessus peuvent avantageusement être obtenues en formant des structures submicroniques avec des motifs biomimétiques. Parmi ceux-ci, on retrouve par exemple le motif de la feuille de lotus (effet lotus), le motif des écailles ventrales du Python regius (H A Abdel-Aal and M El Mansori 2013 Surf. Topogr.: Metrol. Prop. 1 015001) ou les écailles du poisson des sables Scincus Scincus (Rechenberg I., El Khyeri A. R., The Sandfish of the Sahara. A model for friction and wear réduction. Department of Bionics and Evolution Techniques, Technical University of Berlin. Green Tribology: Biomimetics, Energy Conversion and Sustainability, M. Nosonovsky, B. Bhushan, Ed. Springer, 2012). Dans le dernier cas cité, la réduction du coefficient de frottement est vraisemblablement obtenue par un effet de répulsion électrostatique entre la surface texturée et son antagoniste. L'usure quant à elle est réduite par la fonctionnalisation de surface de ce motif à l'aide de glycoprotéines et/ou de carbohydrates.

Au moins l'une de la première zone fonctionnelle 200 et de la seconde zone fonctionnelle 300 peut comprendre des choix de matériaux et structurations différentes, voire une absence de structuration submicronique contrôlée. D'autre part, la structuration submicronique contrôlée peut comprendre une ou une combinaison de plusieurs typologies différentes et de matériaux différents de manière à répondre indépendamment et de manière optimale à chacune des sollicitations de la fonction de l'échappement.

Dans un mode de réalisation, la première zone fonctionnelle 200 comprend un revêtement 61 formé sur la levée 22, 22' de l'ancre 2 (voir figures 3a et 3b), en particulier, sur le plan d'impulsion de levée 221 et le plan de repos de levée 222. La seconde zone fonctionnelle 300 peut également comprendre un revêtement 62 formé sur la dent 31, c'est-à-dire, sur le plan de repos de dent 312 et le plan d'impulsion de dent 311. Le revêtement 61, 62 peut être fabriqué dans le ou les matériaux choisis et comporte la structuration submicronique contrôlée. Le revêtement 61 formé sur la levée 22, 22' peut en outre être différent (matériau, structuration, etc.) que le revêtement 62 formé sur la dent 31.

Dans ce cas, on peut imaginer que le corps de l'ancre 2, et/ou des levées 22, 22', et de la roue 3, et/ou des dents 31, soient fabriqués dans un matériau qui diffère de celui ou ceux composant le revêtement 61, 62. Le ou les matériaux composant le revêtement 61, 62 peuvent donc être choisis également de manière à faciliter la réalisation de la structuration submicronique contrôlée. Une telle configuration permet une plus grande souplesse pour la réalisation de la structuration submicronique contrôlée. On peut effectivement combiner un matériau ayant des propriétés mécaniques optimales pour la fabrication de l'ancre, et/ou des levées 22, 22', avec un ou des matériaux de revêtement, optimaux pour les propriétés tribologiques et pour l'usinage de la structuration submicronique contrôlée. A titre d'exemple et de manière non exhaustive, le ou les revêtements 61, 62 peuvent être obtenus par différents procédés de déposition physique et/ou chimique, par traitement chimique et/ou thermique, et être choisis parmi les familles de couches comprenant entre autres des variantes d'oxydes, de nitrures, de carbures ou formes allotropiques du carbone.

Dans un mode de réalisation, la structuration submicronique contrôlée comprend les modifications de la topographie de la surface (relief nanométrique), de sa composition chimique, de sa structure chimique (composition et position des atomes dans la maille), indépendamment ou simultanément. Elle ne comprend toutefois pas le contrôle de la texturation de surface, c'est-à-dire l'orientation des plans cristallins du matériau dans une direction préférentielle déterminée comme décrit dans WO2013/011032A1. A titre d'exemple, une transformation de phase de l'alumine y (symétrie cubique) à l'alumine α (symétrie hexagonale) peut être mise en oeuvre par échauffement local à l'aide de moyens connus par l'homme de métier dans le but de réduire le coefficient de frottement et le taux d'usure. Cette transformation de phase peut être réalisée sans nécessairement engendrer une modification de la topographie sans pour autant sortir du cadre de la présente invention.

Dans un mode de réalisation, la structuration submicronique contrôlée est fabriquée de manière contrôlée par une gravure sélective de la surface exposée par la voie de la chimie humide ou sèche au travers d'un masque de gravure ou épargne. A titre d'exemple et de manière non exhaustive, ceux-ci comprendront entre autres les procédés de gravure plasma de type RIE ou DRIE utilisant des gaz fluorés (typiquement CF₄ ou SF₆) pour les substrats en silicium et autres matériaux dérivés du silicium. D'autres solutions de gravure connues par l'homme de métier sont utilisables selon la nature des matériaux à graver. Le masque de gravure peut, à titre d'exemple, être obtenu par le transfert d'une figure interférentielle ou holographique sur une résine photosensible ((I.B. Divliansky, A. Shishido, I. Khoo, T.S. Mayer, D. Pena, S. Nishimura, C.D., Keating, T.E. Mallouk, Appl. Phys. Lett., 79 (2001), 3392), ou par lithographie par faisceau d'électron (E-beam), ou par l'auto-organisation de copolymères à bloc (block copolymer lithography).

De manière alternative, une méthode de lithographie colloïdale telle que décrite dans la référence: "Alternative Masks for Nanolithography", D. Ingert*, The Open Physical Chemistry Journal, 2007, 1, 10-17, peut être avantageusement utilisée par la fabrication de la structuration submicronique contrôlée. La méthode de lithographie colloïdale permet d'immobiliser des particules de taille contrôlée sur les surfaces à graver, par technique de « spin-coating » ou par technique de Langmuir-Blodgett. Le contrôle du diamètre des particules ainsi que la concentration de ces particules dans les solutions colloïdales permet d'ajuster les caractéristiques dimensionnelles de la typologie de la structuration submicronique contrôlée, et notamment la densité et la taille des structures. La méthode de lithographie colloïdale est plus économique que la plupart des autres méthodes de lithographie.

Dans un autre mode de réalisation, la structuration submicronique contrôlée est usinée par une méthode DLIP (Direct Laser Interference Patterning). Le principe fait usage de l'interférence entre deux ou plusieurs faisceaux laser comme dans le cas de la lithographie holographique, en irradiant cette fois ci directement le matériau à usiner. Le processus de nanostructuration repose sur des mécanismes de nature thermique photo, photo-physique ou photochimiques, selon le type de matériau, et sur l'absorption de l'énergie du laser de manière non linéaire. La méthode DLIP permet la production de structures périodiques corrélées et organisées.

Encore dans un autre mode de réalisation, la structuration submicronique contrôlée est usinée à l'aide d'une technique de réplication, comme par exemple les techniques de « nano-imprinting » ou « soft lithography ».

Encore dans un autre mode de réalisation, la structuration submicronique contrôlée est usinée à l'aide d'un procédé d'anodisation applicable à titre d'exemple et de manière non exhaustive à l'aluminium, au titane ou au silicium.

Encore dans un autre mode de réalisation, la structuration submicronique contrôlée est réalisée par déposition de couches tribologiques sur des nanostructures préalablement usinés, par exemple par l'une des méthodes ci-dessus.

Encore dans un autre mode de réalisation, la structuration submicronique contrôlée est réalisée avec des surfaces hétérogènes obtenues, par exemple, par immobilisation de lubrifiants solides dans des structures préalablement usinées, par exemple par l'une des méthodes ci-dessus. Des exemples de lubrifiants solides peuvent comprendre le PTFE, des liquides ioniques, etc.

Encore dans un autre mode de réalisation, la structuration submicronique contrôlée est réalisée avec des surfaces hétérogènes obtenues par immobilisation de débris d'usure dans des structures préalablement usinés, par exemple par l'une des méthodes ci-dessus. Les débris d'usure contribuent à la lubrification solide.

Les figures 5a et 5b montrent des exemples de typologies de structurations submicronique contrôlées. En particulier, la figure 5a montre différent exemples de typologies de structures usinées comprenant, de haut en bas, une structuration triangulaire avec une fréquence constante; avec un espacement qui augmente entre chaque structure triangulaire; comportant les structures triangulaires et des structures pointues; ou encore comportant des structures hybrides comprenant une structure crénelée et des structures pointues. La figure 5b montre d'autres exemples de typologies hybrides comprenant une combinaison de typologies ainsi qu'une combinaison de matériaux.

La structuration submicronique contrôlée de l'invention procure des avantages énergétiques, chronométriques et économiques. Par exemple, l'amélioration des performances de fonctionnement de l'échappement 1 est obtenue en choisissant une typologie de la structuration submicronique contrôlée et la composition des matériaux, par exemple pour chacune des phases phase de la fonction d'échappement, soit le dégagement, l'impulsion et la chute. En particulier, un avantage est la stabilité des performances chronométriques dans le temps, acquises par la stabilité du coefficient de frottement pour chaque phase de l'échappement. La table 1 rapporte une valeur et la déviation standard du coefficient de frottement mesuré dans des conditions initiales et après 10'000 cycles de frottement pour des échantillons comportant une surface non structurée, avec une structure comportant des piliers d'un diamètre de 700 nm et une densité de 21 %, avec une structure comportant des trous ayant un diamètre de 300 nm et une densité de 55%, et avec une structure comportant des trous ayant un diamètre de 700 nm et une densité de 21 %. La table rapporte également les valeurs de taux d'usure moyen de la contre-pièce non structurée. Un autre avantage est l'augmentation de la résistance à l'usure procurant une augmentation de la durée de vie de la fonction de l'échappement ou autre système horloger, ainsi que des fonctions adjacentes par la réduction du risque de contamination par les débris d'usure.

L'utilisation de la structuration submicronique contrôlée en conditions de lubrification sèche peut permettre de s'affranchir des contraintes liées à la lubrification humide, en particulier de la nécessité de révisions périodiques de la fonction. En outre, les défauts de parallélisme ou autres défaut géométriques peuvent être compensés pendant la phase d'impulsion par l'utilisation de la structuration submicronique contrôlée à usure ou déformation contrôlée conduisant à une accommodation des surfaces et réduisant ainsi les pressions réelles de contact.

**Table 1**

| | Coefficient de frottement | | | | Taux d'usure moyen contre-pièce non structurée [10E-16 .m2/N] |
|---|---|---|---|---|---|
| | Conditions initiales | | Après 10'000 cycles de frottement | | |
| Echantillons (n:3) | Valeur moyenne | Déviation standard | Valeur moyenne | Déviation standard | |
| surface non structuré | 0.43 | 0.12 | 0.81 | 0.41 | 4.2 |
| piliers Ø 700 nm, densité 21% | 0.34 | 0.1 | 0.32 | 0.05 | 0.03 |
| trous Ø 300 nm, densité 55% | 0.37 | 0.03 | 0.37 | 0.01 | 0.10 |
| trous Ø 700 nm, densité 21% | 0.37 | 0.04 | 0.43 | 0.01 | 0.11 |

L'utilisation de la structuration submicronique contrôlée en conditions de lubrification humide peut permettre une réduction du coefficient de frottement et l'allongement de la durée de vie des contacts : cet effet est lié à une action des cavités comme autant de petits réservoirs constituant une série de micro-patins à marche responsables d'une augmentation locale de la portance et du cisaillement du lubrifiant. Ce lubrifiant est en effet confiné par la distribution de pression à l'intérieur de la microcavité. Ce confinement conduit localement à la formation d'une phase quasi-solide qui est susceptible de provoquer une déformation élastique et de générer, dans le sens du glissement, une surépaisseur localisée dans la zone de haute pression du contact. La littérature a démontré l'intérêt de ce type d'approche pour le maintien en conditions opérationnelles de contacts travaillant notamment sous fortes pressions («Control of tribological properties of diamond-like carbon films with femtosecond-laser-induced nanostructuring» N. YASUMARU, K. MIYAZAKI, J. KIUCHI,. Applied Surface Science, vol. 254, N° 18, p. 2364-2368, 2008. «Improvement of the tribological behaviour of PVD nanostratified TiN/CrN coatings-An explanation, Surface and Coatings Technology,» vol. 201,N°17, pp. 4119-4129, 2006). La combinaison de surfaces structurées aux huiles traditionnelles permet d'exalter le pouvoir lubrifiant de celles-ci. Cette approche permet d'envisager la lubrification de contacts jusqu'à présent non-lubrifié, comme dans le cas de la tige d'ancre.

Il va de soi que la présente invention n'est pas limitée au mode de réalisation qui vient d'être décrit et que diverses modifications et variantes simples peuvent être envisagées par l'homme de métier sans sortir du cadre de la présente invention.

Dans une variante, le ou les zones fonctionnelles peuvent être structurées et par la suite recouvertes par une couche mince (par exemple une couche déposée par le procédé ALD (atomic layer déposition) sans affecter l'effet de la structuration submicronique contrôlée en sous.

Par exemple, une structuration submicronique contrôlée de l'invention comprenant une ou une combinaison de typologies ainsi qu'une combinaison de matériaux, peut être appliquée à d'autres composants de systèmes horlogers subissant un contact de frottement. Notamment, et de façon non exhaustive, la structuration submicronique contrôlée de l'invention peut être appliquée à la cheville de plateau et la fourchette de l'ancre. La structuration submicronique contrôlée peut également être appliquée à des zones fonctionnelles en contact de frottement dans des échappements autres que l'échappement à ancre, dans des systèmes de cames et de puiseurs, dans des systèmes de cliquets et roue dentés, dans des systèmes de sautoirs et disques, dans des systèmes de bascules et de leviers, dans des systèmes d'embrayage ou de freinage, ou tout autre systèmes horlogers lorsque ceux-ci comprennent une ou des zones fonctionnelles en contact de frottement impliquant un glissement avec ou sans choc.

### Numéros de référence employés sur les figures

- 1: échappement
- 2: ancre
- 20: baguette
- 200: seconde zone fonctionnelle
- 21: bras
- 22: levée d'entrée
- 22': levée de sortie
- 221: plan d'impulsion de levée
- 222: plan de repos de levée
- 23: tige d'ancre
- 24: dard
- 25: fourchette
- 26: corne
- 3: roue d'échappement
- 30: pignon d'échappement
- 300: première zone fonctionnelle
- 31: dents de la roue d'échappement
- 311: plan d'impulsion de dent
- 312: plan de repos de dent
- 4: plateau
- 40: axe de balancier
- 41: petit plateau
- 42: encoche
- 43: grand plateau
- 61: revêtement des levées
- 62: revêtement de la roue d'échappement

## Revendications

1. Procédé de fabrication d'un système horloger (1) comprenant les étapes de:
fournir un premier composant avec au moins une première zone fonctionnelle (200) et un deuxième composant avec au moins une seconde zone fonctionnelle (300), la première zone fonctionnelle (200) venant en contact de frottement avec la seconde zone fonctionnelle (300) lors du fonctionnement du système horloger, ce contact impliquant un glissement avec ou sans choc;
modifier la topographie de la surface de la première zone fonctionnelle (200) et/ou de la seconde zone fonctionnelle (300), de sorte qu'au moins l'une de la première zone fonctionnelle (200) et de la seconde zone fonctionnelle (300) comporte une structuration submicronique contrôlée ;
**caractérisé en ce que**
ladite modification de la topographie est réalisée par au moins l'une des méthodes comprenant: une gravure sélective de la surface exposée, une lithographie colloïdale, une méthode DLIP, une technique de réplication, un procédé d'anodisation, une déposition de couches tribologiques sur des nanostructures préalablement usinés, ou une immobilisation de lubrifiants solides ou de débris dans des structures préalablement usinées.

2. Le procédé selon la revendication 1,
dans lequel la première zone fonctionnelle (200) et la seconde zone fonctionnelle (300) comportent chacune une structuration submicronique contrôlée.

3. Le procédé selon la revendication 1 ou 2,
dans lequel le système horloger comprend un échappement pour pièce d'horlogerie comportant une roue d'échappement (3), une levée d'entrée (22) et une levée de sortie (22'), chacune des levées (22, 22') étant arrangée de manière à coopérer avec des dents (31) de la roue d'échappement (3); la première zone fonctionnelle (200) se trouvant sur chacune des levées (22, 22') et la seconde zone fonctionnelle (300) se trouvant sur chacune des dents (31).

4. Le procédé selon la revendication 3,
dans lequel la première zone fonctionnelle (200) se trouve sur:
un plan de repos de levée (222) coopérant avec un plan de repos de dent (311) d'une des dents (31) lors d'une phase de dégagement et d'une phase de chute de l'échappement; et
un plan d'impulsion de levée (221) coopérant avec un plan d'impulsion de dent (311) d'une des dents (31) lors d'une phase d'impulsion de l'échappement; et
dans lequel la structuration submicronique contrôlée comporte une typologie sensiblement différente dans le plan d'impulsion de levée (221) que celle dans le plan de repos de levée (222).

5. Le procédé selon la revendication 3 ou 4,
dans lequel la première zone fonctionnelle (200) et de la seconde zone fonctionnelle (300) comportent une structuration submicronique contrôlée; et
dans lequel la structuration submicronique contrôlée comporte une typologie sensiblement différente dans le plan d'impulsion de dent (311) que celle dans le plan de repos de dent (312).

6. Le procédé selon l'une des revendications 1 à 5,
dans lequel la typologie de la structuration submicronique contrôlée est **caractérisée par** l'un ou une combinaison des paramètres suivants: une densité de structuration, une polarité, un facteur de forme, et une distribution de la structuration.

7. Le procédé selon la revendication 6,
dans lequel la typologie de la structuration submicronique contrôlée est **caractérisée par** des structures d'une polarité positive ou négative ayant une largeur de 1 à 1000 nm, de préférence de 10 à 800 nm, et encore de préférence de 300 à 600 nm.

8. Le procédé selon la revendication 6 ou 7,
dans lequel la typologie de la structuration submicronique contrôlée est **caractérisée par** des structures d'une polarité positive ou négative ayant une hauteur de 1 à 1000 nm, de préférence de 10 à 800 nm, et encore de préférence de 200 à 600 nm.

9. Le procédé selon l'une des revendications 1 à 8,
dans lequel la structuration submicronique contrôlée comprend une pluralité de typologies.

10. Le procédé selon l'une des revendications 1 à 9,
dans lequel la première zone fonctionnelle (200) et la seconde zone fonctionnelle (300) sont formées dans des matériaux sensiblement différents.

11. Le procédé selon l'une des revendications 1 à 10,
dans lequel la première zone fonctionnelle (200) et/ou la seconde zone fonctionnelle (300) comprennent une pluralité de matériaux sensiblement différents.

12. Le procédé selon l'une des revendications 1 ou 11, comprenant l'étape de former un revêtement (61) sur la première zone fonctionnelle (200) et/ou la seconde zone fonctionnelle (300), le revêtement comprenant la structuration submicronique contrôlée.

13. Le procédé selon l'une des revendications 1 ou 12,
dans lequel la modification de la surface de la première zone fonctionnelle (200) et/ou de la seconde zone fonctionnelle (300) comprend une modification de sa composition chimique et/ou de sa structure chimique.

14. Pièce d'horlogerie comprenant un système horloger (1) obtenu par le procédé caractérisé selon l'une des revendications 1 ou 13.

15. Utilisation de la structuration submicronique contrôlée dans un système horloger (1) obtenu par le procédé caractérisé selon l'une des revendications 1 ou 13, en conditions de lubrification sèche ou de lubrification humide.

## Patentansprüche

1. Verfahren zur Herstellung eines Uhrensystems (1) mit den folgenden Schritten:
- Bereitstellen einer ersten Komponente mit mindestens einer ersten Funktionszone (200) und einer zweiten Komponente mit mindestens einer zweiten Funktionszone (300), wobei die erste Funktionszone (200) mit der zweiten Funktionszone (300) während des Betriebs des Uhrensystems in Reibkontakt kommt, wobei dieser Kontakt das Gleiten mit oder ohne Aufprall beinhaltet;
- Modifizieren der Topographie der Oberfläche der ersten Funktionszone (200) und/oder der zweiten Funktionszone (300), so dass mindestens eine der ersten Funktionszone (200) und der zweiten Funktionszone (300) eine gesteuerte Submikrometerstrukturierung umfasst,
**dadurch gekennzeichnet, dass**
das besagte Modifizieren der Topographie durch mindestens eines der folgenden Verfahren durchgeführt wird: selektives Ätzen der freiliegenden Oberfläche, Kolloidlithographie, DLIP-Verfahren, Replikationstechnik, Anodisierungsverfahren, Abscheidung tribologischer Schichten auf zuvor bearbeiteten Nanostrukturen oder Immobilisierung von Festschmierstoffen oder Fremdkörpern in zuvor bearbeiteten Strukturen.

2. Verfahren gemäss Anspruch 1, worin die erste Funktionszone (200) und die zweite Funktionszone (300) jeweils eine gesteuerte Submikrometerstrukturierung aufweisen.

3. Verfahren gemäss Anspruch 1 oder 2, worin das Uhrensystem eine Uhrwerkhemmung umfasst, die ein Hemmungsrad (3), einen Eintrittshub (22) und einen Austritthub (22') umfasst, wobei jeder der Hube (22, 22') so angeordnet ist, um mit den Zähnen (31) des Hemmungsrads (3) zusammenzuwirken; wobei sich die erste Funktionszone (200) an jedem der Hube (22, 22') und die zweite Funktionszone (300) an jedem der Zähne (31) befinden.

4. Verfahren gemäss Anspruch 3, worin die erste Funktionszone (200) sich befindet:
auf einer Hubauflageebene (222), die mit einer Zahnauflageebene (311) eines der Zähne (31) während einer Auskuppelphase und einer Abfallphase des Hubs zusammenwirkt; und
einer Hubimpulsebene (221), die mit einer Zahnimpulsebene (311) eines der Zähne (31) während einer Impulsphase des Hubs zusammenwirkt; und
worin die gesteuerte Submikrometerstrukturierung in der Hubimpulsebene (221) eine wesentlich andere Typologie als diejenige in der Hubauflageebene (222) aufweist.

5. Uhrsystem (1) gemäss Anspruch 3 oder 4,
worin die erste Funktionszone (200) und die zweite Funktionszone (300) eine gesteuerte Submikrometerstrukturierung umfassen; und
worin die gesteuerte Submikrometerstrukturierung in der Zahnpulsebene (311) eine wesentlich andere Typologie als diejenige in der Zahnauflageebene (312) aufweist.

6. Verfahren gemäss einem der Ansprüche 1 bis 5, worin die Typologie der gesteuerten Submikrometerstrukturierung durch einen oder eine Kombination der folgenden Parameter gekennzeichnet ist: eine Strukturierungsdichte, eine Polarität, ein Formfaktor und eine Verteilung der Strukturierung.

7. Verfahren gemäss Anspruch 6, worin die Typologie der gesteuerten Submikrometerstrukturierung durch Strukturen mit positiver oder negativer Polarität gekennzeichnet ist, die eine Breite von 1 bis 1000nm, vorzugsweise 10 bis 800nm, und noch bevorzugter von 300 bis 600nm aufweisen.

8. Verfahren gemäss Anspruch 6 oder 7, worin die Typologie der gesteuerten Submikrometerstrukturierung durch Strukturen positiver oder negativer Polarität gekennzeichnet ist, die eine Höhe von 1 bis 1000nm, vorzugsweise 10 bis 800nm, noch bevorzugter von 200 bis 600nm aufweisen.

9. Verfahren gemäss einem der Ansprüche 1 bis 8, worin die gesteuerte Submikrometerstrukturierung eine Mehrzahl von Typologien umfasst.

10. Verfahren gemäss einem der Ansprüche 1 bis 9, worin die erste Funktionszone (200) und die zweite Funktionszone (300) aus im Wesentlichen unterschiedlichen Materialien ausgebildet sind.

11. Verfahren gemäss einem der Ansprüche 1 bis 10, worin der erste Funktionsbereich (200) und/oder der zweite Funktionsbereich (300) eine Mehrzahl von im Wesentlichen unterschiedlichen Materialien umfasst.

12. Verfahren gemäss einem der Ansprüche 1 oder 11, mit dem Schritt des Ausbildens einer Beschichtung (61) auf der ersten Funktionszone (200) und/oder auf der zweiten Funktionszone (300), wobei die Beschichtung die gesteuerte Submikrometerstrukturierung umfasst.

13. Verfahren gemäss einem der Ansprüche 1 oder 12, worin das Modifizieren der Oberfläche der ersten Funktionszone (200) und/oder der zweiten Funktionszone (300) eine Änderung ihrer chemischen Zusammensetzung und/oder ihrer chemischen Struktur umfasst.

14. Zeitmessgerät mit einem Uhrwerksystem (1), welches mittels des durch einen der Ansprüche 1 oder 13 gekennzeichneten Verfahrens erhalten wurde.

15. Verwendung der gesteuerten Submikrometerstrukturierung in einem durch einen der Ansprüche 1 oder 13 gekennzeichneten Uhrensystem (1) unter Trockenschmierungs- oder Nassschmierungsbedingungen erhalten wurde.

## Claims

1. Manufacturing process of a clockwork system (1) comprising the steps:
provide a first component with at least a first functional zone (200) and a second component with at least a second functional zone (300), the first functional zone (200) coming into frictional contact with the second functional zone (300) during the operation of the clockwork system, this contact involving sliding with or without impact;
modify the topography of the surface of the first functional zone (200) and/or the second functional zone (300), so that at least one of the first functional zone (200) and of the second functional zone (300) comprises a controlled submicron structuration;
**characterised in that**
said modification of the topography is realised by at least one of the methods comprising: a selective engraving of the exposed surface, a colloidal lithography, a DLIP method, a replication technique, an anodising process, a deposition of tribological layers on previously machined nanostructures, or an immobilisation of solid lubricants or of debris in previously machined structures.

2. The process according to claim 1,
wherein the first functional zone (200) and the second functional zone (300) comprise a controlled submicron structuration.

3. The process according to claim 1 or 2,
wherein the clockwork system comprises an escapement for a clockwork piece comprising an escape wheel (3), an entry pallet (22) and an exit pallet (22'), each pallet (22, 22') being arranged in a manner to cooperate with the teeth (31) of the escape wheel (3); the first functional zone (200) being on each of the pallets (22, 22') and the second functional zone (300) being on each of the teeth (31).

4. The process according to claim 3,
wherein the first functional zone (200) is on:
a pallet locking plane (222) cooperating with a tooth locking plane (312) of one of the teeth (31) during an unlocking phase and a drop phase in the escapement; and
an impulse pallet plane (221) cooperating with an impulse tooth plane (311) of one of the teeth (31) during an impulse phase of the escapement; and
wherein the controlled submicron structuration comprises a typology substantially different in the impulse pallet plane (221) from that in the pallet locking plane (222).

5. The process according to claim 3 or 4,
wherein the first functional zone (200) and the second functional zone (300) comprise a controlled submicron structuration; and
wherein the controlled submicron structuration comprises a typology substantially different in the impulse tooth plane (311) from that of in tooth locking plane (312).

6. The process according to one of the claims 1 to 5,
wherein the typology of the controlled submicron structuration is **characterised by** one or a combination of the following parameters: a density of structuration, a polarity, a form factor, and a distribution of the structuration.

7. The process according to claim 6,
wherein the typology of the controlled submicronic structuration is **characterised by** structures of a positive or negative polarity, with a width of 1 to 1000 nm, preferably of 10 to 800 nm, and again preferably of 300 to 600 nm.

8. Le process according to claim 6 or 7,
wherein the typology of the controlled submicron structuration is **characterised by** structures of a positive or negative polarity with a height of 1 to 1000 nm, preferably of 10 to 800 nm, and again preferably of 200 to 600 nm.

9. The process according to claims 1 to 8, wherein the controlled submicronic structuration comprises a plurality of typologies.

10. The process wherein one of the claims 1 to 9, wherein the first functional zone (200) and the second functional zone (300) are formed in substantially different materials.

11. The process according to one of the claims 1 to 10, wherein the first functional zone (200) and/or the second functional zone (300) comprise a plurality of substantially different materials.

12. The process according to one of the claims 1 or 11, comprising the step of forming a coating (61) on the first functional zone (200) and/or the second functional zone (300), the coating comprising the controlled submicronic structuration.

13. The process according to one of the claims 1 or 12, wherein the modification of the surface of the first functional zone (200) and/or the second functional zone (300) comprises a modification of its chemical composition and/or its chemical structure.

14. Clockwork piece comprising a clockwork system (1) obtained by the process **characterised by** one of the claims 1 or 13.

15. Use of the controlled submicron structuration in a clockwork system (1) obtained by the process **characterised by** one of the claims 1 or 13, in conditions of dry lubrication or of humid lubrication.
